# EUROPÄISCHE PATENTSCHRIFT

(11) **EP 2 168 884 B1**
(45) Veröffentlichungstag und Bekanntmachung des Hinweises auf die Patenterteilung: **08.06.2011**
(21) Anmeldenummer: 09011136.0
(22) Anmeldetag: 31.08.2009
(51) Int. Cl.: B65D 33/00

(54) **Beutel aus EVA mit einem aufgeklebten EVA-Etikett**
EVA bag with a stuck-on EVA sticker
Sac en EVA doté d'une étiquette EVA collée

(30) Priorität: 26.09.2008 DE 102008049259
(43) Veröffentlichungstag der Anmeldung: 31.03.2010
(73) Patentinhaber: Carl Freudenberg KG, 69469 Weinheim (DE)
(72) Erfinder: Platzer, Peter, 69488 Birkenau (DE); Deubel, Andreas, 68809 Neulußheim (DE)

(56) Entgegenhaltungen:
- US-A- 5 823 683
- US-A1- 2003 169 947
- US-A1- 2007 116 910

## Beschreibung

Die Erfindung betrifft einen Beutel zur Aufnahme eines Zusatzes für eine Elastomermischung, bestehend aus einer Folie aus Ethylvinylacetat.

### Stand der Technik

Die US 2003/0169947 A1 und die US 5 823 683 A offenbaren Beutel aus Ethylvinylacetat. Die US 2007/0116910 A1 offenbart Multilagenstrukturen.

Beutel der eingangs genannten Art finden Verwendung bei der Abmischung von Elastomermischungen zur Herstellung von Gummi. Die Elastomermischungen werden in einem Mischer verarbeitet und durch Vulkanisation in Gummi umgewandelt. Bei der Herstellung von Gummi ist es notwendig, dass zu bestimmten Prozesszeiten Zusätze, insbesondere in Form von Pulvermlschungen, pastösen Mischungen oder Flüssigkeiten, in den Mischer gegeben werden.

Diese Zusätze werden bisher in Kunststoffbeuteln in definiert abgewogenem Zustand aufbewahrt und zu einer bestimmten Prozesszeit in den Mischer gegeben. Die aus dem Stand der Technik bekannten Beutel sind mit einem Etikett aus Papier versehen, auf dem wesentliche Daten aufgedruckt sind. Die Daten auf dem Etikett sind unbedingt notwendig, um in der Produktion sicherzustellen, dass der Inhalt eines Beutels auch dem richtigen Mischer und der richtigen Elastomermischung zugeführt wird.

Die aus dem Stand der Technik bekannten Beutel aus Kunststoff weisen einen Schmelzpunkt auf der zwischen 110°C und 130°C liegt. Die Temperatur der Elastomermischung im Mischer bewegt sich zwischen 100°C und 140°C. Es kann daher nicht sichergestellt werden, dass ein in den Mischer eingeworfener Beutel mit Zusätzen aufschmilzt. Des Weiteren ist die Temperatur des Mischers nicht ausreichend, um das Papier des Etiketts zu verbrennen.

Daher kann ein Kunststoffbeutel mit einem Etikett aus Papier nicht einfach in den Mischer hineingeworfen und in diesem verarbeitet werden. Es steht zu befürchten, dass in der Elastomermischung nicht verbrannte Rückstände des Papiers oder nicht aufgeschmolzene Rückstände des Beutels verbleiben, welche deren Qualität stark negativ beeinträchtigen.

Aus dem Stand der Technik ist zwar bekannt, Beutel aus Ethylvinylacetat zu verwenden, da Ethylvinylacetat einen Schmelzpunkt von 70°C bis 80°C aufweist. Hierbei ist allerdings problematisch, dass ein Etikett aus Papier vom Beutel aus Ethylvinylacetat abgenommen werden muss, bevor der Beutel in den Mischer geworfen wird.

Es sind daher Lösungswege beschritten worden, bei denen ein Etikett aus Papier durch einen Draht oder eine Kordel am Beutel aus Ethylvinylacetat festgebunden wurde. Dies ist bei Produktionsprozessen jedoch sehr nachteilig, da ein so befestigtes Etikett sehr leicht abreißen und in der Produktionsstätte verloren gehen kann. Es kann dann nicht mehr sichergestellt werden, dass ein Beutel mit definiert abgewogenen Zusätzen auch dem richtigen Mischer zugeführt wird. Die Folge hiervon sind Störungen und Verzögerungen der Produktionsabläufe bei der Herstellung von Gummi.

### Darstellung der Erfindung

Der Erfindung liegt daher die Aufgabe zugrunde, einen in einer Elastomermischung problemlos aufschmelzbaren Beutel anzugeben, der ein verliersicher angebrachtes Etikett aufweist, welches ebenfalls problemlos in der Elastomermischung aufschmelzbar ist.

Die vorliegende Erfindung löst die vorgenannte Aufgabe durch die Merkmale des Patentanspruchs 1.

Danach ist ein Beutel aus Ethylvinylacetat der eingangs genannten Art gekennzeichnet durch ein aufgeklebtes Etikett aus einer Etikettfolie aus Ethylvinylacetat.

Erfindungsgemäß ist unter Überwindung von Vorurteilen der Fachwelt die. Verklebung zweier Folien aus Ethylvinylacetat realisiert worden. Obwohl erhebliche Bedenken der Fachwelt bestehen, zwei Folien aus Ethylvinylacetat verliersicher zu verbinden, ist durch den erfindungsgemäßen Beutel eine zuverlässige Verbindung durch Verkleben des Etiketts mit dem Beutel ermöglicht worden. Eine Folie aus Ethylvinylacetat ist üblicherweise sehr labberig, schlägt Falten und reagiert auf Zug sehr rasch. Bei der Handhabung einer solchen Folie treten erhebliche Verformungen und eine Vielzahl von Falten auf, die ein Aufkleben eines Etiketts nahezu nicht ermöglichen. Des Weiteren ist die Oberfläche einer Folie aus Ethylvinylacetat derart hochenergetisch, dass sie sehr schwer zu kleben ist Dennoch wurde erfindungsgemäß eine Klebeverbindung zwischen zwei Folien aus Ethylvinylacetat realisiert. Durch das Aufkleben eines Etiketts aus Ethylvinylacetat auf einen Beutel aus Ethylvinylacetat ist eine verliersichere Verbindung des Etiketts mit dem Beutel hergestellt. Der Beutel kann gemeinsam mit dem Etikett in einer Elastomermischung bei einer relativ geringen Schmelztemperatur aufgeschmolzen werden. Insoweit ist eine sichere Zuordnung eines abgewogenen Zusatzes zu einer Elastomermischung in einer Produktionsstätte eines Gewerbebetriebs sichergestellt.

Folglich ist die eingangs genannte Aufgabe gelöst.

Das Etikett könnte durch einen Klebstoffschicht aus Acrylatklebstoff aufgeklebt sein. Ein Acrylatklebstoff kann problemlos auf einen Karton aufgebracht werden, wobei der Karton mit einer Etikettfolie aus Ethylvinylacetat laminiert werden kann. Hierdurch kann die Etikettfolie aus Ethylvinylacetat vom Karton unter Mitnahme des Acrylatklebstoffs als selbstklebende Etikettfolie abgezogen werden. Die Etikettfolie aus Ethylvinylacetat weist daher eine selbstklebende Seite auf, an der als Klebstoffschicht Acrylatklebstoff haftet.

Das Etikett könnte durch eine Klebstoffschicht mit einer Dicke von 50 µm aufgeklebt sein. Eine Klebstoffschicht dieser geringen Dicke ist nahezu transparent und kann einen Aufdruck auf das Etikett nahezu nicht optisch stören.

Das Etikett könnte durch einen Reinacrylatklebstoff des Typs 200 MP der Firma 3M Deutschland GmbH, Industrie-Klebebänder, Klebstoffe und Kennzeichnungsbänder, Carl-Schurz-Straße 1, 41453 Neuss, DE aufgeklebt sein. Dieser Klebstoff hat sich überraschend als geeignet erwiesen, mit Ethylvinylacetat eine festere Verbindung einzugehen als mit dem Karton des Transferklebebandes des Typs 467 MP von 3M. Daher ist das Etikett aus Ethylvinylacetat von dem Transferklebeband des Typs 467 MP der Firma 3M unter Mitnahme der Klebstoffschicht abziehbar. Hierdurch wird das Etikett zu einem selbstklebenden Etikett mit einer Klebstoffschicht aus Reinacrylat des Typs 200 MP der Firma 3M.

Das Etikett könnte bedruckt sein. Durch Bedrucken des Etiketts kann dieses mit Daten versehen werden, die einem Mitarbeiter der Produktionsstätte eindeutige Hinweise über den Inhalt und den Verwendungszweck des Beutels geben.

Das Etikett könnte durch einen Thermotransferdrucker bedruckt sein. Ein Thermotransferdrucker erlaubt überraschend ein zuverlässiges Bedrucken eines Etiketts aus Ethylvinylacetat.

Das Etikett könnte mit einer Thermotransferfolie des Typs 200.20 der Firma BSS Systemtechnik GmbH, Am Brühlfeld 73, 66424 Homburg bedruckt sein. Durch einen glücklichen Griff ist die bei diesem Produkt verwendete Wachs-Harz-Mischung als besonders geeignet erkannt worden, um mit der hochenergetischen Oberfläche einer Etikettfolie aus Ethylvinylacetat einen festen und dauerhaften Verbund einzugehen.

Der Beutel könnte aus einer Folie gefertigt sein, die eine Dicke von 30 bis 150 µm aufweist. Eine Folie dieser Dicke ist einerseits ausreichend reiß- und dehnfest, um einen Zusatz in Form von Pasten, Pulvermischungen oder Flüssigkeiten aufzunehmen und leckagefrei zu transportieren, und andererseits dünn genug, um rasch im Mischer aufzuschmelzen.

Ein Verfahren zur Herstellung eines Beutels könnte die folgenden Schritte umfassen: Bereitstellen eines Trägermediums mit einem Klebstoff, Beschichten des Trägermediums auf dessen mit Klebstoff versehener Seite mit einer Ethylvinylacetat aufweisenden Etikettfolie, Herausbilden von Etiketten aus der Etikettfolie, Bedrucken der Etikette, Abziehen der Etikette vom Trägermedium unter zumindest teilweiser Mitnahme des Klebstoffs und Aufkleben des Etiketts auf einen Beutel. Durch ein solches Verfahren kann ein Produktionsprozess bei der Herstellung von Gummi verbessert werden.

Zur Herstellung eines Beutels zur Verwendung bei der Gummiherstellung der hier beschriebenen Art oder in einem zuvor beschriebenen Verfahren könnte ein Transferklebeband des Typs 467 MP der Firma 3M mit einem Reinacrylatklebstoff des Typs 200 MP verwendet werden. Durch einen glücklichen Griff hat sich gerade dieses Transferklebeband als geeignet erwiesen, um zwei Folien aus Ethylvinylacetat verliersicher zu verbinden. Ein Beutel der unter Verwendung dieses Transferklebebands hergestellt wurde eignet sich besonders gut für die Verwendung bei der Gummiherstellung, da er die Elastomermischungen in einem Mischer nahezu nicht stört.

Es gibt nun verschiedene Möglichkeiten die Lehre der vorliegenden Erfindung auf vorteilhafte Weise auszugestalten und weiterzubilden. Dazu ist einerseits auf die nachgeordneten Ansprüche, andererseits auf die nachfolgende Erläuterung eines bevorzugten Ausführungsbeispiels der Erfindung anhand der Zeichnung zu verweisen.

In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert.

### Kurzbeschreibung der Zeichnung

In der Zeichnung zeigt die einzige
- Fig.: eine schematische Ansicht eines Beutels aus einer Folie aus Ethylvinylacetat mit einem aufgeklebtem Etikett aus Ethylvinylacetat.

### Ausführung der Erfindung

Die einzige Fig. zeigt einen Beutel aus einer Folie aus Ethylvinylacetat des Typs LAflex-EVA-Beutel 1, der von der Firma R+K Kunststoffe GmbH, Saarstraße 30, 68723 Oftersheim bezogen wurde. Das Ethylvinylacetat ist ein Copolymerisat aus Polyethylen (PE) und Vinylacetat (VA). Der Beutel 1 ist aus einer Folie gefertigt, die eine Dicke von 30 bis 150 µm aufweist.

Auf den Beutel 1 ist ein Etikett 2 aus Ethylvinylacetat aufgeklebt. Das Etikett 2 ist durch eine Klebstoffschicht 3 aus Acrylatklebstoff aufgeklebt. Das Etikett 2 ist durch eine Klebstoffschicht 3 mit einer Dicke von 50 µm aufgeklebt. Die Klebstoffschicht 3 dieser geringen Dicke ist nahezu transparent und stört den Datenaufdruck 4 auf das Etikett 2 nahezu nicht.

Das Etikett 2 ist durch einen Reinacrylatklebstoff des Typs 200 MP der Firma 3M Deutschland GmbH, Industrie-Klebebänder, Klebstoffe und Kennzeichnungsbänder, Carl-Schurz-Straße 1, 41453 Neuss, DE aufgeklebt Dieser Klebstoff hat sich überraschend als geeignet erwiesen, mit Ethylvinylacetat eine festere Verbindung einzugehen, als mit dem Karton des Transferklebebandes des Typs 467 MP von 3M. Daher ist das Etikett 2 aus Ethylvinylacetat von dem Transferklebeband des Typs 467 MP der Firma 3M unter Mitnahme der Klebstoffschicht 3 abziehbar. Hierdurch wird das Etikett 2 zu einem selbstklebenden Etikett 2 mit einer Klebstoffschicht 3 aus Reinacrylat des Typs 200 MP der Firma 3M.

Das Etikett 2 ist mit einem Datenaufdruck 4 bedruckt. Durch Bedrucken des Etiketts 2 ist dieses mit Daten versehen, die einem Mitarbeiter der Produktionsstätte eindeutige Hinweise über den Inhalt und den Verwendungszweck des Beutels 1 geben.

Das Etikett 2 ist durch einen Thermotransferdrucker mit einem Datenaufdruck 4 bedruckt. Ein Thermotransferdrucker erlaubt überraschend ein zuverlässiges Bedrucken des Etiketts 2 aus Ethylvinylacetat. Das Etikett 2 ist mit einer Thermotransferfolie des Typs 200.20 der Firma BSS Systemtechnik GmbH, Am Brühlfeld 73, 66424 Homburg bedruckt.

Der Beutel 1 ist durch die folgenden Schritte herstellbar. Bereitstellen eines Trägermediums mit einem Klebstoff, Beschichten des Trägermediums auf dessen mit Klebstoff versehener Seite mit einer Ethylvinylacetat aufweisenden Etikettfolie 6, Herausbilden von Etiketten 2 aus der Etikettfolie 6, Bedrucken der Etikette 2, Abziehen der Etikette 2 vom Trägermedium unter zumindest teilweiser Mitnahme des Klebstoffs und Aufkleben des Etiketts 2 auf einen Beutel 1. Durch ein solches Verfahren kann ein Produktionsprozess bei der Herstellung von Gummi verbessert werden. Zur Herstellung eines Beutels 1 zur Verwendung bei der Gummiherstellung der hier beschriebenen Art wird als Trägermedium ein Transferklebeband des Typs 467 MP der Firma 3M mit einem Reinacrylatklebstoff des Typs 200 MP verwendet

Hinsichtlich weiterer vorteilhafter Ausgestaltungen und Weiterbildungen der erfindungsgemäßen Lehre wird einerseits auf den allgemeinen Teil der Beschreibung und andererseits auf die beigefügten Patentansprüche verwiesen.

Abschließend sei ganz besonders hervorgehoben, dass das zuvor ausgewählte Ausführungsbeispiel lediglich zur Erörterung der erfindungsgemäßen Lehre dient, diese jedoch nicht auf dieses Ausführungsbeispiel einschränkt.

## Patentansprüche

1. Beutel (1) zur Aufnahme eines Zusatzes für eine Elastomermischung, bestehend aus einer Folie (5) aus Ethylvinylacetat, **gekennzeichnet durch** ein aufgeklebtes Etikett (2) aus einer Etikettfolie (6) aus Ethylvinylacetat.

2. Beutel nach Anspruch 1, **dadurch gekennzeichnet, dass** das Etikett (2) durch einen Acrylatklebstoff aufgeklebt ist.

3. Beutel nach Anspruch 1 oder 2, **dadurch gekennzeichnet, dass** das Etikett (2) durch eine Klebstoffschicht (3) mit einer Dicke von 50 µm aufgeklebt ist.

4. Beutel nach einem der Ansprüche 1 bis 3, **dadurch gekennzeichnet, dass** das Etikett (2) mit einem Datenaufdruck (4) bedruckt ist.

5. Beutel nach einem der Ansprüche 1 bis 4, **dadurch gekennzeichnet, dass** das Etikett (2) durch einen Thermotransferdrucker bedruckt ist.

6. Beutel nach einem der Ansprüche 1 bis 5, **gekennzeichnet durch** eine Dicke seiner Folie (5) von 30 bis 150 µm.

## Claims

1. Bag (1) for receiving an additive for an elastomer mix, comprising a film (5) of ethyl vinyl acetate, **characterized by** a stuck-on label (2) comprising a label film (6) of ethyl vinyl acetate.

2. Bag according to Claim 1, **characterized in that** the label (2) is stuck on by an acrylate adhesive.

3. Bag according to Claim 1 or 2, **characterized in that** the label (2) is stuck on by an adhesive layer (3) with a thickness of 50 µm.

4. Bag according to one of Claims 1 to 3, **characterized in that** the label (2) has a data imprint (4) printed on it.

5. Bag according to one of Claims 1 to 4, **characterized in that** the label (2) is printed on by a thermal transfer printer.

6. Bag according to one of Claims 1 to 5, **characterized by** a thickness of its film (5) of from 30 to 150 µm.

## Revendications

1. Sac (1) destiné à reprendre un additif pour mélange d'élastomère et constitué d'une feuille (5) en acétate d'éthylvinyle,
**caractérisé en ce que**
une étiquette (2) en une feuille (6) à étiquette en acétate d'éthylvinyle y est collée.

2. Sac selon la revendication 1, **caractérisé en ce que** l'étiquette (2) est collée à l'aide d'un adhésif à l'acrylate.

3. Sac selon les revendications 1 ou 2, **caractérisé en ce que** l'étiquette (2) est collée par une couche d'adhésif (3) d'une épaisseur de 50 µm.

4. Sac selon l'une des revendications 1 à 3, **caractérisé en ce que** des données sont imprimées (4) sur l'étiquette (2).

5. Sac selon l'une des revendications 1 à 4, **caractérisé en ce que** l'étiquette (2) est imprimée par une imprimante à transfert thermique.

6. Sac selon l'une des revendications 1 à 5, **caractérisé en ce que** sa feuille (5) a une épaisseur de 30 à 150 µm.
